# EUROPÄISCHE PATENTSCHRIFT

(11) **EP 3 017 888 B1**
(45) Veröffentlichungstag und Bekanntmachung des Hinweises auf die Patenterteilung: **24.04.2019**
(21) Anmeldenummer: 14197507.8
(22) Anmeldetag: 11.12.2014
(51) Int. Cl.: B21B 25/00

(54) **Warmumformungswerkzeug**
Thermoforming tool
Outil de déformation à chaud

(30) Priorität: 07.11.2014 DE 102014016502
(43) Veröffentlichungstag der Anmeldung: 11.05.2016
(73) Patentinhaber: Guo, Hua, 41199 Mönchengladbach (DE)
(72) Erfinder: Guo, Hua, 41199 Mönchengladbach (DE)
(74) Vertreter: Fabry, Bernd

(56) Entgegenhaltungen:
- EP-A1- 2 404 680
- DE-A1-102011 010 646
- JP-A- 2002 224 713

## Beschreibung

### GEBIET DER ERFINDUNG

Die Erfindung befindet sich auf dem Gebiet der Herstellung von rohrförmigen Metallwerkstücken und betrifft Umformungswerkzeuge, speziell Lochdorne, Schmiededorne und Walzstangen mit verbesserter Standfestigkeit.

### STAND DER TECHNIK

Nahtlose Stahlrohre werden im Allgemeinen in drei Umformstufen auf entsprechenden Walzwerken durch Warmumformung gefertigt. In einer ersten Stufe wird auf einem sogenannten Lochschrägwalzwerk ein auf etwa 1200°C erhitzter massiver Stahlblock mittels eines Innenwerkzeuges, des Lochdornes, zum Hohlblock umgeformt. Dabei wird der Block mittels schräg gestellter Walzen über den Lochdorn getrieben. In der zweiten Umformstufe wird der Hohlblock in einem Längswalzprozess über dem Innenwerkzeug, einer Walzstange, in Durchmesser und Wanddicke reduziert und in Längsrichtung gestreckt. In der dritten Umformstufe wird das Walzgut zu den geforderten Maßen in Durchmesser und Wanddicke umgeformt, wobei in der Regel kein Innenwerkzeug verwendet wird.

Die Innenwerkzeuge in den beiden ersten Umformstufen sind bei der Produktion hohen Temperaturen und hohen mechanischen Drücken ausgesetzt. In den meisten Fällen bestehen die Innenwerkzeuge aus hochwarmfestem Stahl. Bei der Produktion speziell mit größeren Walzzeiten ist eine sukzessive Erwärmung des Innenwerkzeuges oft nicht zu vermeiden. Infolge der Erwärmung nimmt die Festigkeit des Werkzeuges ab und das Werkzeug kann dann den mechanischen Belastungen nicht mehr standhalten. Das Werkzeug deformiert sich und bricht.

Um hohe Standzeiten zu erreichen, werden Lochdorne mit natürlichen Zunderschichten versehen. Diese Zunderschichten hemmen den Wärmezufluss vom Umformgut in das Werkzeug und schützen das Werkzeug vor schneller Erwärmung und raschem Festigkeitsverlust. Bei der Umformung von höher legierten Werkstoffen wird die Zunderschicht jedoch schnell abgetragen und der Wärmeschutz versagt.

Bei Walzstangen werden je nach Umformverfahren natürlich verzunderte oder mit einer Chromschicht versehene Werkzeuge verwendet. Entsprechende Lochdorne sind beispielsweise aus der Deutschen Patentanmeldung DE 10 2008 056988 A1 (SMS MEER) bekannt. Von Nachteil ist jedoch, dass die Wärmedämmung gegenüber dem Wärmezufluss vom Umformgut in das Werkzeug gering ist. So kommt es speziell bei Innenwerkzeugen, die mit reduzierter Geschwindigkeit und Kontaktlänge eingesetzt werden, zu Erwärmung des Innenwerkzeuges und dessen Versagen durch Deformation und Bruch.

Die Standzeit der Werkzeuge ließe sich verbessern, wenn die Dicke der Oxidschicht vergrößert werden könnte. Dann wäre die Wärmeisolation besser und bei abrasivem Verschleiß bliebe die Schutzschicht länger erhalten.

Die Schutzschicht, die natürlich aus dem Grundmaterial durch Umwandlung in Eisenoxide gebildet ist, weist jedoch keine hohe Stabilität auf. Sie ist spröde und porös und kann daher leicht bei mechanischer und thermischer Belastung zerstört werden. Daher sind diese Schutzschichten in ihrer Dicke begrenzt. Der Grenzwert der Schicht liegt bei etwa 0.8 mm. Die Schutzwirkung einer solchen Schicht ist daher entsprechend begrenzt. Wärme dringt daher in den Grundkörper des Werkzeuges ein und vermindert seine Festigkeit, wodurch es dann zum frühzeitigen Versagen des Werkzeuges kommt. Bei hochlegiertem Umformgut führt die Abrasion relativ schnell, d.h. nach einer kleinen Länge gewalzten Materials zum Abtrag der Schutzschicht.

Aus der internationalen Patentanmeldung WO 2011 107214 A1 (SMS MEER) sind Lochdorne oder Walzstangen zur Herstellung von nahtlosen Rohren oder Schmiededorne zum Warmschmieden von rohrförmigen Werkstücken aus Metall bekannt, die eine Oberflächenprofilierung aufweisen, auf welche die Oxidschicht aufgebracht ist. Auf diese Weise soll eine bessere Haftung und längere Standzeit erzielt werden.

Ähnliche Werkzeuge, bei denen die Beschichtung aus Molybdän besteht, sind aus der EP 0385439 A1 (NKK CORP.) bekannt.

Gegenstand der Anmeldung DE 10 2011 010 646 A1 (SMS) ist ebenfalls ein Warmumformwerkzeug, speziell ein Lochdorn, bei der die Oberfläche ein Profil aufweist, auf welches dann eine Beschichtung aufgebracht wird. Im angezogenen Abschnitt [0029] heißt es wörtlich: "Die Profilierung 5 ist dabei so auf die Oberfläche des Grundkörpers 2 aufge-bracht, dass dieser zunächst glatt bearbeitet ist und anschließend durch me-chanische Bearbeitung die im Radialschnitt stegförmig bzw. rechteckförmi-gen Ausnehmungen 7 eingearbeitet, insbesondere eingedreht werden". Diese Anmeldung spricht also im Zusammenhang mit der Profilbildung ausdrücklich von "Ausneh-mungen", die "eingedreht werden". Das bedeutet ganz zweifelsfrei, dass in eine glatte Oberfläche ein Profil eingezogen wird.

EP 2 404 680 A (SUMITOMO) betrifft ein Warmumformwerkzeug, beispielsweise einen Lochdorn, welcher thermisch be-schichtet wird. Die Beschichtung erfolgt durch ASD ("arc spray deposition"), ein thermi-sches Beschichtungsverfahren, bei der das Metall im Lichtbogen verdampft und dann auf dem Substrat niedergeschlagen wird. Konkret wird hierzu ein Eisenfaden in den Lichtbogen gebracht und dort verdampft. Nachdem offenbart diese Anmeldung eine glatte Oberfläche.

In der Praxis erweist sich die Herstellung solcher profilierter Werkzeuge jedoch als aufwendig, da die Profile einzeln in die Dorne geschnitten werden müssen, und außerdem zu Werkstoffverlusten führen. Die Herstellungskosten eines Profils erhöhen sich überproportional mit der Größe der einzubringenden Vertiefungen. Eine Wirtschaftlichkeits- und Machbarkeitsgrenze ist schon bei wenigen Millimetern erreicht. Ein weiterer Nachteil des in den Grundkörper geschnittenen Profils ist die Beschränkung des Werkstoffs auf gut oxidierbare Stähle. Diese haben insbesondere einen geringen Chromanteil und damit geringe Härte.

Die Aufgabe der vorliegenden hat daher darin bestanden, Warmumformwerkzeuge mit verbesserter Standfestigkeit zur Verfügung zu stellen, die frei von den eingangs geschilderten Nachteilen sind. Insbesondere sollten diese Werkzeuge im Vergleich zum Stand der Technik eine Oxidschicht mit höherer Festigkeit aufweisen, die sich zudem leicht und ohne Werkstoffverlust aufbringen lässt.

### BESCHREIBUNG DER ERFINDUNG

Ein erster Gegenstand der Erfindung betrifft ein Warmumformwerkzeug bestehend aus einem Werkzeuggrundkörper mit wenigstens anteiliger Oberflächenbeschichtung, welches dadurch erhältlich ist, dass man dem Grundkörper Werkstoff hinzufügt, welcher ein erhabenes metallischen Relief bildet und wobei das erhabene metallische Relief anschließend ganz oder teilweise oxidiert und in eine Schutzschicht umgewandelt wird.

Ein weiterer Aspekt der Erfindung umfasst ein Verfahren zur Herstellung eines Warmumformwerkzeugs bestehend aus einem Werkzeuggrundkörper mit wenigstens anteiliger Oberflächenbeschichtung, bei dem man
(a) dem Grundkörper Werkstoff hinzufügt, welcher ein erhabenes metallischen Relief bildet, und
(b) nachfolgend das erhabene metallische Relief ganz oder teilweise oxidiert und in eine Schutzschicht umwandelt.

Das Aufbringen eines erhabenen Reliefs stellt den umgekehrten Fall zu einer Profilierung des Werkzeugs dar. Im Sinne der Erfindung wird also Werkstoff hinzugefügt und nicht entfernt. Überraschendweise wurde gefunden, dass die Reliefbildung im Gegensatz zur Profilierung nicht nur wesentlich einfacher zu realisieren ist, sondern durch vollständige oder teilweise Umwandlung des Reliefmaterials selbst eine deutlich härtere und damit beständigere Oxidschicht erhalten wird, was zu einer signifikanten Verbesserung der Lebensdauer des Werkzeugs führt. Die Erfindung bietet zudem die Möglichkeit, durch Auswahl des Reliefmaterials die Qualität des Oberflächenschutzes zu variieren und den Prozessbedingungen anzupassen.

Der wirtschaftliche Nutzen der Erfindung liegt auf der Hand und besteht insbesondere in der Verringerung der Werkzeugkosten bei der Erzeugung von Stahlprodukten sowie der Verlängerung der Walzzeit, was in der Regel mit größeren Walzgutlängen und vermindertem Materialausschuss verbunden ist.

### WERKZEUGE

Bei den Warmumformungswerkzeugen der vorliegenden Erfindung handelt es sich vorzugsweise um einen Lochdorn oder einen Schmiededorn, die in der Regel aus Stahl bestehen. Die Erfindung umfasst unter diesem Oberbegriff jedoch grundsätzlich auch jedes andere metallische Werkstück, bei dem der Grundkörper gegen Wärmezustrom geschützt werden soll. Dabei ist der Begriff Metall nicht auf Eisen und Stahl beschränkt, sondern umfasst auch andere metallische Werkstoffe einschließlich metallhaltiger Verbundwerkstoffe, die einer Warmumformung zugeführt werden sollen.

Doch nicht nur bei Dornen, den Innenwerkzeugen beim Lochen durch Schrägwalzen, auch bei den anderen Innenwerkzeugen, die bei der Herstellung nahtloser Stahlrohre verwendet werden, kann die erfindungsgemäße Oberflächenbeschichtung vorteilhaft angewandt werden. Bei den Walzstangen, den Innenwerkzeugen bei den Walzwerken mit mehreren hintereinander angeordneten Walzgerüsten in der zweiten Umformstufe ist insbesondere darauf zu achten, dass die Reibung zwischen Werkzeug und Walzgut gering ist. Daher muss für diesen Anwendungsfall die erfindungsgemäße Oberflächenschicht geschliffen und poliert werden. Auch kann eine zusätzliche Schicht z.B. aus Chrom auf die erfindungsgemäße Schutzschicht aufgetragen werden.

Das erhabene Relief, das auf den Grundkörper aufgebracht wird, kann ganz unterschiedlich ausgeprägt sein, wobei die alternativen Ausführungsformen alle grundsätzlich geeignet sind, die gestellte Aufgabe vollumfänglich zu erfüllen.

In einer ersten Ausführungsform kann es sich bei dem erhabenen Relief schlicht um eine Umwicklung des Grundkörpers mit einem Draht, vorzugsweise einem Stahldraht handeln.

In einer zweiten Ausführungsform kann das erhabene Relief ein Metallgewebe oder Metallnetz darstellen, das auf den Grundkörper aufgebracht wird.

Die auf die Oberfläche des Werkzeuges aufgebrachten metallischen Körper bestehen vorzugsweise aus einem Stahlgewebe, beispielsweise mit einer Stahldrahtdicke von etwa 1 bis etwa 5 mm und vorzugsweise etwa 1,5 mm und einer Maschenweite von etwa 1 bis 5 mm und insbesondere etwa 2,5 mm. Unter Maschenweite ist der Abstand der Mittellinien zweier benachbarter Gewebeelemente zu verstehen.

In einer dritten Ausführungsform kann es sich bei dem erhabenen Relief um eine unregelmäßige Beschichtung handeln, wie sie durch chemische oder physikalische Abscheidung von Metall aus der Dampfphase erreicht wird.

### RELIEFBILDUNG

Das Aufbringen des erhabenen Reliefs kann nach sehr unterschiedlichen - einfachen wie komplexen - Verfahren erfolgen, die doch alle die Aufgabe der Erfindung voll umfänglich lösen.

In einer **ersten Ausführungsform** wird der Grundkörper schlicht mit einem Draht, vorzugsweise einem Metalldraht umwickelt.

In einer **zweiten alternativen Ausführungsform** wird statt des Drahtes ein Metallgewebe oder ein Metallnetz eingesetzt. Dieses kann beispielsweise durch Umformung auf die Form des Werkzeugs vorgeformt und dann auf den Grundkörper aufgezogen werden. Um die Festigkeit zu erhöhen empfiehlt es sich, die Drahtwicklung oder das Metallgewebe mit dem Grundkörper zu verschweißen.

In einer **dritten alternativen Ausführungsform** ist es möglich, das Relief auf der Oberfläche des Grundkörpers durch Chemische oder Physikalische Dampfphasenabscheidung (Chemical/Physical Vapour Phase Deposition, CVD/PVD) zu erzeugen.

Unter dem Begriff chemische Gasphasenabscheidung versteht man eine Gruppe von Beschichtungsverfahren, welche unter anderem bei der Herstellung von mikroelektronischen Bauelementen und Lichtwellenleitern eingesetzt werden. An der erhitzten Oberfläche eines Substrates wird aufgrund einer chemischen Reaktion aus der Gasphase eine Feststoffkomponente abgeschieden. Voraussetzung hierfür ist, dass flüchtige Verbindungen der Schichtkomponenten existieren, die bei einer bestimmten Reaktionstemperatur die feste Schicht abscheiden. Das Verfahren der chemischen Gasphasenabscheidung zeichnet sich durch mindestens eine Reaktion an der Oberfläche des zu beschichtenden Werkstücks aus. An dieser Reaktion muss mindestens eine gasförmige Ausgangsverbindung (Edukt) und mindestens zwei Reaktionsprodukte - davon mindestens eines in der festen Phase - beteiligt sein. Um gegenüber konkurrierenden Gasphasen-Reaktionen jene Reaktionen an der Oberfläche zu fördern und damit die Bildung von festen Partikeln zu vermeiden, wird das Verfahren vorzugsweise bei vermindertem Druck durchgeführt.

Anders als bei der CVD wird mithilfe der bevorzugten PVD das Ausgangsmaterial in die Gasphase übergeführt. Das gasförmige Material wird anschließend zum zu beschichtenden Substrat geführt, wo es kondensiert und die Zielschicht bildet. Beispiele hierfür sind klassische verdampfungsverfahren, wie das thermische Verdampfen, Elektronenstrahlverdampfen (Electron Beam Evaporation) oder das Laserstrahlverdampfen (Pulsed Laser Deposition). Im Sinne der vorliegenden Erfindung bevorzugt ist das Sputtern, bei dem das Ausgangsmaterial durch lonenbeschuss zerstäubt und in die Gasphase überführt wird, aus der es dann auf den Grundkörper wieder abgelagert werden kann. Allen diesen Verfahren ist gemein, dass das abzuscheidende Material in fester Form in der meist evakuierten Beschichtungskammer vorliegt. Durch den Beschuss mit Laserstrahlen, magnetisch abgelenkten Ionen oder Elektronen sowie durch Lichtbogenentladung wird das Target verdampft. Wie hoch der Anteil an Atomen, Ionen oder größeren Clustern im Dampf ist, ist von Verfahren zu Verfahren unterschiedlich. Das verdampfte Material bewegt sich entweder ballistisch oder durch elektrische Felder geführt durch die Kammer und trifft dabei auf die zu beschichtenden Teile, wo es zur Schichtbildung kommt.

Damit die Dampfteilchen die Bauteile auch erreichen, und nicht durch Streuung an den Gasteilchen verloren gehen, muss im Unterdruck gearbeitet werden. Typische Arbeitsdrucke liegen im Bereich von 10⁻⁴ Pa bis ca. 10 Pa. Da sich die Dampfteilchen geradlinig ausbreiten, werden Flächen, die vom Ort der Dampfquelle aus gesehen nicht sichtbar sind, mit einer geringeren Beschichtungsrate beschichtet. Um ein Relief und keine homogene Beschichtung erzeugen, wird anders als üblich auf eine Rotation des Substrates verzichtet.

Eine **vierte alternative Ausführungsform** zur Reliefbildung umfasst das so genannte thermische Spritzen. Dabei werden Zusatzwerkstoffe, die so genannten Spritzzusätze, innerhalb oder außerhalb eines Spritzbrenners ab-, an- oder aufgeschmolzen, in einem Gasstrom in Form von Spritzpartikeln beschleunigt und auf die Oberfläche des zu beschichtenden Bauteils geschleudert. Die Bauteiloberfläche wird dabei (im Gegensatz zum Auftragschweißen) nicht angeschmolzen und nur in geringem Maße thermisch belastet. Eine Schichtbildung findet statt, da die Spritzpartikel beim Auftreffen auf die Bauteiloberfläche prozess- und materialabhängig mehr oder minder abflachen, vorrangig durch mechanische Verklammerung haften bleiben und lagenweise die Spritzschicht aufbauen. Qualitätsmerkmale von Spritzschichten sind geringe Porosität, gute Anbindung ans Bauteil, Rissfreiheit und homogene Mikrostruktur. Die erzielten Schichteigenschaften werden maßgeblich beeinflusst von der Temperatur und der Geschwindigkeit der Spritzpartikel zum Zeitpunkt ihres Auftreffens auf die zu beschichtende Oberfläche. Der Oberflächenzustand (Reinheit, Aktivierung, Temperatur) übt ebenfalls maßgeblichen Einfluss auf Qualitätsmerkmale wie die Haftfestigkeit aus.

Als Energieträger für die An- oder Aufschmelzung des Spritzzusatzwerkstoffes dienen elektrischer Lichtbogen (Lichtbogenspritzen), Plasmastrahl (Plasmaspritzen), Brennstoff-Sauerstoff-Flamme bzw. Brennstoff-Sauerstoff-Hochgeschwindigkeitsflamme (konventionelles und Hochgeschwindigkeits-Flammspritzen), schnelle, vorgewärmte Gase (Kaltgasspritzen) und Laserstrahl (Laserstrahlspritzen). Laut DIN-Norm EN 657 werden die Spritzverfahren nach diesen Kriterien eingeteilt.

Mit Hilfe dieses Verfahrens kann der Grundkörper nicht nur mit Metallen, sondern auch oxidkeramischen Werkstoffen und carbidischen Werkstoffen (bzw. allgemein Verbundwerkstoffen) beschichtet werden. Vorzugsweise erfolgt bei dieser Ausführungsform die Beschichtung mit einer Eisen/Keramikmischung.

Während der Grundkörper vorzugsweise aus Stahl besteht, gilt für das Material, welches das erhabene Relief bildet, die Anforderung, dass es wenigstens anteilig zur Ausbildung einer Oxidschicht befähigt ist. Vorzugsweise handelt es sich hierbei um Eisen oder Stahl, sodass eine Eisenoxidschicht, vorzugsweise Zunder erzeugt wird. Es kann wie gesagt auch eine Mischung aus Eisen/Stahl und Keramik verwendet werden, beispielsweise in einem Gewichtsverhältnis von etwa 20:80 bis etwa 80:20.

Es versteht sich, dass das Relief unterschiedlichste Formen aufweisen kann, die von regelmäßig (rund, eckig etc.) bis zu jeder beliebigen Freiform reichen. Es können auch Materialverbunde eingesetzt werden, d.h. beispielsweise ein Molybdängewebe, das auf den Grundkörper aus Stahl aufgebracht wird. Das Gewebeelement kann auch aus einem Verbund von hartem Chromstahl (innen) und gut oxidierbarem Stahl (außen) bestehen. Als Abstandshalter können auch brennbare Materialien eingesetzt werden. Es ist ebenfalls möglich, zur besseren Wärmedämmung Keramik mit einzulagern.

### OXIDATION

Die vollständige oder teilweise Umwandlung des metallischen Reliefs in eine oxidische Schutzschicht kann nach bekannten Verfahren des Stands der Technik erfolgen, beispielsweise durch Flammspritzen, Plasmaspritzen oder durch ein thermochemisches Verfahren erfolgt.

Bei der Oxidation des Werkzeuges mit dem auf seiner Oberfläche aufgebrachten metallischen Körper, zum Beispiel einem Stahlgewebe, wird ein Teil der Oberfläche des Werkzeuggrundkörpers sowie ein Teil des auf der Oberfläche aufgebrachten metallischen Reliefs in Oxid umgewandelt. Gleichzeitig wird auf allen Oberflächen eine zusätzliche Oxidschicht gebildet, die typischerweise etwa 500 bis etwa 3.000 µm und insbesondere etwa 1.500 bis etwa 2.500 µm beträgt. Dadurch wird auch Oxid in den Zwischenräumen zwischen den Körpern, zum Beispiel zwischen Werkzeuggrundkörper und aufgebrachten Stahlgewebe und innerhalb der Maschen des Stahlgewebes gebildet. Im Ergebnis erhält man eine besonders dicke Schutzschicht, die durch innenliegende Körper verstärkt ist. Insbesondere ist die Schichtdicke anders als bei der Herstellung von Vertiefungen nicht auf wenige Millimeter begrenzt. Schichtdicken von 10 Millimeter und mehr lassen sich ohne Schwierigkeit und mit geringen Kosten erzeugen.

### GEWERBLICHE ANWENDBARKEIT

Ein weiterer Gegenstand der Erfindung betrifft die Verwendung des oben ausführlich beschriebenen neuen Werkzeugs, speziell als Lochdorn, Schmiededorn oder Walzstange zur Herstellung von nahtlosen Rohren oder zum Warmschmieden von rohrförmigen Werkstücken aus Metall.

### BEISPIEL 1

Auf der Oberfläche eines Lochdorns wurde ein durch Umformung an die Form des Grundkörpers vorgeformtes Stahlgewebe mit einer Stahldrahtdicke von 1.5 mm und einer Maschenweite von 2.5 mm aufgelegt und verschweißt. Anschließend wurde der Verbund einer thermo-chemischen Oxidation ausgesetzt. Es wurde eine zusammenhängende lückenlose Oxidschicht von 2.500 µm Dicke erhalten.
**Abbildung 1** zeigt ein Warmwerkzeug in Form eines Lochdorns in einer Seitenansicht. Das Werkzeug 1 weist einen Werkzeuggrundkörper 2 auf, der einen Arbeitsbereich **3** hat, der sich über eine gewisse Länge in Richtung einer Achse a erstreckt. Im Arbeitsbereich **3** ist das Werkzeug mit einer Beschichtung **4** versehen, die das Werkzeug **1** vor thermischer bzw. mechanischer Belastung schützt.
Die **Abbildungen 2 und 3** zeigen die Einzelheit "Z" im horizontalen Schnitt durch das Werkzeug gemäß Abbildung 1 einmal für den Werkstoffgrundkörper mit erhabenem Relief vor und nach dem Erzeugen der oxidischen Schutzschicht ("Verzunderung").
In **Abb. 2a** erkennt man das sägeförmige Relief, das gemäß Beispiel 1 durch Aufbringen eines Drahtnetzes entstanden ist. Dabei ist der Grundkörper durch das Bezugszeichen **6**, das Netz durch das Bezugszeichen **7** gekennzeichnet. In **Abb. 2b** sieht man, dass ein Teil der Oberfläche des Reliefs in Oxid umgewandelt worden ist, aber auch zwischen den Maschen des Netzes ist die Oberfläche des Grundkörpers oxidiert worden (Schraffur mit dem Bezugszeichen **8**).
Die **Abbildungen 3a und 3b** sind analog, jedoch weist das Relief hier keinen eckigen, sondern einen runden Querschnitt auf. Auch hier erkennt man, dass die Oxidschicht (Schraffur) sich zu gleichen Anteilen ober- und unterhalb der ursprünglichen Oberfläche des eisenhaltigen Körpers bildet.

## Patentansprüche

1. Warmumformwerkzeug (1) bestehend aus einem Werkzeuggrundkörper (2, 6) mit wenigstens anteiliger Oberflächenbeschichtung (4), dadurch erhältlich, dass man dem Grundkörper Werkstoff hinzufügt, welcher ein erhabenes metallischen Relief bildet und wobei das erhabene metallische Relief anschließend ganz oder teilweise oxidiert und in eine Schutzschicht umgewandelt wird.

2. Werkzeug nach Anspruch 1, **dadurch gekennzeichnet, dass** es sich um einen Lochdorn, einen Schmiededorn oder eine Walzstange handelt.

3. Werkzeug nach den Ansprüchen 1 und/oder 2, **dadurch gekennzeichnet, dass** der Grundkörper aus Metall, vorzugsweise aus Stahl besteht.

4. Werkzeug nach mindestens einem der Ansprüche 1 bis 3, **dadurch gekennzeichnet, dass** das erhabene Relief auf dem Grundkörper eine Drahtumwicklung darstellt.

5. Werkzeug nach mindestens einem der Ansprüche 1 bis 3, **dadurch gekennzeichnet, dass** das erhabene Relief auf dem Grundkörper ein Metallgewebe darstellt.

6. Verfahren zur Herstellung eines Warmumformwerkzeugs bestehend aus einem Werkzeuggrundkörper mit wenigstens anteiliger Oberflächenbeschichtung, bei dem man
(a) den Grundkörper mit einem erhabenen metallischen Relief versieht, und
(b) nachfolgend das metallische Relief ganz oder teilweise oxidiert und in eine Schutzschicht umwandelt.

7. Verfahren nach Anspruch 6, **dadurch gekennzeichnet, dass** man das erhabene Relief auf den Grundkörper durch Umwickeln mit einem Draht aufbringt.

8. Verfahren nach Anspruch 6, **dadurch gekennzeichnet, dass** man das erhabene Relief auf dem Grundkörper durch Ummanteln mit einem Metallgewebe aufbringt.

9. Verfahren nach Anspruch 8, **dadurch gekennzeichnet, dass** man das Metallgewebe durch Umformung auf die Gestalt des Werkzeuges vorformt und dann auf den Grundkörper aufzieht.

10. Verfahren nach mindestens einem der Ansprüche 7 bis 9, **dadurch gekennzeichnet, dass** man den Draht oder das Metallgewebe mit dem Grundkörper verschweißt.

11. Verfahren nach Anspruch 6, **dadurch gekennzeichnet, dass** man das erhabene Relief auf den Grundkörper durch Chemical/Physical Vapor Phase Deposition aufbringt.

12. Verfahren nach Anspruch 6, **dadurch gekennzeichnet, dass** man das erhabene Relief auf den Grundkörper durch thermisches Spritzen aufbringt.

13. Verfahren nach mindestens einem der Ansprüche 6 bis 12, **dadurch gekennzeichnet, dass** der Grundkörper aus Metall, vorzugsweise aus Stahl, besteht und das Material, welches das erhabene Relief bildet, wenigstens anteilig zur Ausbildung einer Oxidschicht befähigt ist.

14. Verfahren nach mindestens einem der Ansprüche 6 bis 13, **dadurch gekennzeichnet, dass** die vollständige oder teilweise Umwandlung des metallischen Reliefs in eine oxidische Schutzschicht durch Flammspritzen, Plasmaspritzen oder durch ein thermochemisches Verfahren erfolgt.

15. Verwendung eines Werkzeugs nach mindestens einem der Ansprüche 1 bis 5 zur Herstellung von nahtlosen Rohren oder zum Warmschmieden von rohrförmigen Werkstücken aus Metall.

## Claims

1. A hot forming tool (1) consisting of a tool body (2, 6) having at least pro rata surface coating (4), obtainable in that the basic body is provided with a raised metallic relief, wherein the raised metallic relief is subsequently completely or partially oxidized and converted into a protective layer.

2. The tool according to claim 1, **characterized in that,** it is a piercing plug, a forging mandrel or a rolling mandrel.

3. The tool according to claim 1 and/or 2, **characterized in that,** the basic body is made of metal, preferably steel.

4. The tool according to at least one of claims 1 to 3, **characterized in that,** the raised relief on the base body is a wire wrapping.

5. The tool according to at least one of claims 1 to 3, **characterized in that,** the raised relief on the base body is a metal fabric.

6. A method for producing a hot forming tool consisting of a tool body having at least pro rata surface coating, in which
(a) the body is provided with a raised metallic relief, and
(b) successively the metallic relief is completely or partially oxidized and converted into a protective layer.

7. The method according to claim 6, **characterized in that,** the raised relief is applied on the base body by winding a wire.

8. The method according to claim 6, **characterized in that,** the raised relief is applied on the base body by covering with a metal fabric.

9. The method according to claim 8, **characterized in that,** the metal fabric is preformed by deformation on the shape of the tool and then put onto the basic body.

10. The method according to at least one of claims 7 to 9, **characterized in that,** the wire or the metal fabric is welded to the base body.

11. The method according to claim 6, **characterized in that,** the raised relief is applied on the base body by Chemical/Physical Vapor Phase Deposition.

12. The method according to claim 6, **characterized in that,** the raised relief is applied on the base body by thermal spraying.

13. The method according to at least one of claims 6 to 12, **characterized in that,** the base body is made of metal, preferably steel, and the material forming the raised relief is capable of at least partly forming an oxide layer.

14. The method according to at least one of claims 6 to 13, **characterized in that,** the complete or partial conversion of the metallic reliefs in an oxidic protective layer is carried out by flame spraying, plasma spraying, or by a thermochemical process.

15. A use of the tool according to at least one of claims 1 to 5 for the manufacture of seamless tubes or hot-forging tubular workpieces of metal.

## Revendications

1. Outil de formage à chaud (1) comprenant un corps de base d'outil (2, 6) pourvu d'un revêtement de surface au moins partiel (4) pouvant être obtenu en ajoutant au corps de base une matière qui forme un relief métallique saillant, le relief métallique saillant étant ensuite totalement ou partiellement oxydé et transformé en une couche protectrice.

2. Outil selon la revendication 1, **caractérisé en ce qu'**il s'agit d'un mandrin, d'un mandrin de forgeage ou d'une barre de laminage.

3. Outil selon les revendications 1 et / ou 2, **caractérisé en ce que** le corps de base est en métal, de préférence en acier.

4. Outil selon l'une au moins des revendications 1 à 3, **caractérisé en ce que** le relief saillant sur le corps de base est un enroulement de fil métallique.

5. Outil selon l'une au moins des revendications 1 à 3, **caractérisé en ce que** le relief saillant sur le corps de base est un tissu métallique.

6. Procédé de fabrication d'un outil de formage à chaud comprenant un corps d'outil pourvu d'un revêtement de surface au moins partiel,
(a) le corps de base étant pourvu d'un relief métallique saillant, et
(b) puis le relief métallique étant complètement ou partiellement oxydé et transformé en une couche protectrice.

7. Procédé selon la revendication 6, **caractérisé en ce que** le relief saillant est appliqué sur le corps par enroulement d'un fil métallique.

8. Procédé selon la revendication 6, **caractérisé en ce que** le relief saillant est appliqué sur le corps de base par enrobage d'un tissu métallique.

9. Procédé selon la revendication 8, **caractérisé en ce que** le tissu métallique est préformé par déformation de l'outil puis par traction sur le corps de base.

10. Procédé selon l'une au moins des revendications 7 à 9, **caractérisé en ce que** le fil métallique ou le tissu métallique est soudé au corps de base.

11. Procédé selon la revendication 6, **caractérisé en ce que** le relief saillant est appliqué sur le corps de base par dépôt chimique/physique en phase vapeur.

12. Procédé selon la revendication 6, **caractérisé en ce que** le relief saillant est appliqué sur le corps de base par projection thermique.

13. Procédé selon l'une au moins des revendications 6 à 12, **caractérisé en ce que** le corps de base est en métal, de préférence en acier, et le matériau qui forme le relief saillant est capable au moins en partie de former une couche d'oxyde.

14. Procédé selon l'une au moins des revendications 6 à 13, **caractérisé en ce que** la transformation complète ou partielle du relief métallique en une couche protectrice d'oxyde est effectuée par projection à la flamme, par projection au plasma ou par un procédé thermochimique.

15. Utilisation d'un outil selon l'une au moins des revendications 1 à 5 destinée à la fabrication de tubes sans soudure ou au forgeage à chaud de pièces tubulaires en métal.
